# EUROPÄISCHE PATENTSCHRIFT

(11) **EP 3 899 064 B1**
(45) Veröffentlichungstag und Bekanntmachung des Hinweises auf die Patenterteilung: **30.08.2023**
(21) Anmeldenummer: 19829564.4
(22) Anmeldetag: 19.12.2019
(51) Int. Cl.: C21D 6/00, C21D 9/08, C21D 7/10, C21D 7/02, C21D 8/02, C22C 38/22, C21D 9/46, C22C 38/42, C22C 38/38, C22C 38/40, C22C 38/44, C22C 38/46, C22C 33/02, C22C 38/48, C22C 38/50, C22C 38/58, C22C 38/52, C22C 38/54, C22C 38/00

(54) **SUPERAUSTENITISCHER WERKSTOFF**
SUPER AUSTENITIC MATERIAL
MATÉRIAU SUPERAUSTÉNITIQUE

(30) Priorität: 20.12.2018 DE 102018133255
(43) Veröffentlichungstag der Anmeldung: 27.10.2021
(73) Patentinhaber: voestalpine BÖHLER Edelstahl GmbH & Co KG, 8605 Kapfenberg (AT); Voestalpine Böhler Bleche GmbH Co KG, 8680 Mürzzuschlag (AT)
(72) Erfinder: KEPLINGER, Andreas, 8700 Leoben (AT); FLUCH, Rainer, 8642 St. Lorenzen im Mürztal (AT); VICHYTIL, Clemens, 8700 Leoben (AT)
(74) Vertreter: HGF
(86) Internationale Anmeldenummer: PCT/EP2019/086385
(87) Internationale Veröffentlichungsnummer: WO 2020/127789

(56) Entgegenhaltungen:
- DE-C1- 3 837 457
- JP-A- S5 521 547
- JP-A- 2005 179 733
- KR-A- 20030 057 135

## Beschreibung

Die Erfindung betrifft einen superaustenitischen Werkstoff und ein Verfahren zu seiner Herstellung.

Derartige Werkstoffe werden z. B. im chemischen Anlagenbau, unter maritimen Bedingungen oder in der Ölfeld- oder Gasfeldtechnik eingesetzt.

Eine Anforderung an derartige Materialien ist, dass diese einem korrosiven Angriff, insbesondere einem Angriff in Medien mit hohen Chloridkonzentrationen oder schwefelsauren Bedingungen widerstehen.

Derartige Materialien sind z.B. aus der CN 107876562 A, der CN 104195446 A oder DE 43 42 188 bekannt. JP 2005 179733 offenbart einen superaustenitischen Werkstoff. bekannt.

Aus der EP 1 069 202 A1 ist ein paramagnetischer, korrosionsbeständiger, austenitischer Stahl mit hoher Dehngrenze, Festigkeit und Zähigkeit bekannt, der insbesondere in Medien mit hoher Chloridkonzentration korrosionsbeständig sein soll, wobei dieser Stahl 0,6 Gew.-% bis 1,4 Gew.-% Stickstoff enthalten soll, wobei 17 bis 24 Gew.-% Chrom, sowie Mangan und Stickstoff enthalten sind.

Aus der WO 02/02837 A1 ist ein korrosionsbeständiger Werkstoff für die Anwendung in Medien mit hoher Chloridkonzentration in der Ölfeldtechnik bekannt. Hierbei handelt es sich um ein Chromnickelmolybdänsuperaustenit, der mit vergleichsweise niedrigen Stickstoffgehalten, jedoch sehr hohen Chrom- und sehr hohen Nickelgehalten ausgebildet ist.

Diese Chromnickelmolybdänstähle besitzen gegenüber den davor genannten Chrommanganstickstoffstählen üblicherweise noch ein verbessertes Korrosionsverhalten. Insgesamt sind Chrommanganstickstoffstähle eine eher kostengünstige Legierungszusammensetzung, die gleichwohl eine hervorragende Kombination aus Festigkeit, Zähigkeit und Korrosionsbeständigkeit bietet. Die genannten Chromnickelmolybdänstähle erreichen wesentlich höhere Korrosionsbeständigkeiten als Chrommanganstickstoffstähle, sind jedoch aufgrund des sehr hohen Nickelgehaltes mit wesentlich höheren Kosten verbunden.

Kennwerte für die Korrosionsbeständigkeit sind unter anderem der sogenannte PREN₁₆-Wert, wobei es auch üblich ist, die sogenannte pitting equivalent number mittels MARC zu definieren, wobei ein Superaustenit mit einer PREN₁₆ zu o>42 gekennzeichnet ist, wobei PREN = % Cr + 3,3 x % Mo + 16 x % N ist.

Die bekannte MARC-Formel zur Beschreibung des Lochfraßwiderstands für derartige Stähle lautet wie folgt: MARC = % Cr + 3,3 x % Mo + 20 x % N + 20 x % C - 0,25 x % Ni - 0,5 x % Mn.

Vergleichbare Stahlgüten sind auch für die Verwendung als Schiffbaustähle für Unterseeboote bekannt, wobei es sich hierbei um Chromnickelmanganstickstoffstähle handelt, die zudem mit Niob legiert sind, um den Kohlenstoff zu stabilisieren, was jedoch die Kerbschlagzähigkeit verschlechtert. Diese Stähle besitzen grundsätzlich weniger Mangan und besitzen hierdurch eine relativ gute Korrosionsbeständigkeit, erreichen jedoch nicht die Festigkeit reinen hochstickstofflegierten CrMnN Stählen.

Bekannte Superaustenite weisen für gewöhnlich Molybdängehalte > 4% auf, um die hohe Korrosionsbeständigkeit zu erreichen. Jedoch erhöht Molybdän die Neigung zu Seigerungen und somit eine erhöhte Anfälligkeit für Ausscheidungen (bevorzugt Sigma- oder Chi-Phasen), was zur Folge hat, dass diese Legierungen eine Homogenisierungsglühung benötigen bzw. bei Werten über 6% Molybdän ein Umschmelzen zur Reduzierung der Seigerungen notwendig ist.

Aufgabe der Erfindung ist es, einen superaustenitischen, hochfesten und zähen Werkstoff zu schaffen, der in vergleichsweise einfacher und kostengünstiger Weise erzeugt werden kann und in besonderer Weise für eine schwefelsaure korrosive Umgebung geeignet ist.

Die Aufgabe wird mit einem Werkstoff mit den Merkmalen des Anspruchs 1 gelöst. Vorteilhafte Weiterbildungen sind in Unteransprüchen gekennzeichnet.

Es ist darüber hinaus eine Aufgabe der Erfindung, ein Verfahren zum Herstellen des Werkstoffs zu schaffen.

Die Aufgabe wird mit den Merkmalen des Anspruch 16 gelöst. Vorteilhafte Weiterbildungen sind in den hiervon abhängigen Unteransprüchen gekennzeichnet.

Wenn nachfolgend %-Angaben gemacht werden, sind diese in jedem Fall Gew.-% (Gewichtsprozent).

Erfindungsgemäß soll der Werkstoff, im Schiffbau und der Chemieanlagenbau bzw. die Kombination von beidem hier insbesondere Rauchgasentschwefelungsanlagen von seegehenden Schiffen verwendet werden. Auch alle anderen Bereiche in denen ein insbesondere schwefelsaurer oder Sauergas-Angriff zu erwarten sind. Dabei besitzt der Werkstoff ein vollkommen austenitisches Gefüge auch nach einer optionalen Kaltumformung. Nach der Kaltverfestigung soll die Dehngrenze bei R_{p0,2}>1000 MPa liegen.

Die erfindungsgemäße Legierung besitzt insbesondere die nachfolgende Zusammensetzung (alle Angaben in Gew-%):

| Elemente | bevorzugt | weiter bevorzugt |
|---|---|---|
| Kohlenstoff (C) | 0,01 - 0,30 | 0,01 - 0,10 |
| Silizium (Si) | < 0,5 | < 0,5 |
| Mangan (Mn) | 0,5 - 4,0 | 1,0 - 4,0 |
| Phosphor (P) | < 0,05 | < 0,05 |
| Schwefel (S) | < 0,005 | < 0,005 |
| Eisen (Fe) | Rest | Rest |
| Chrom (Cr) | 24,0 - 30,0 | 26,0 - 29,0 |
| Molybdän (Mo) | 3,0 - 5,0 | 3,5 - 4,5 |
| Nickel (Ni) | 14,0 - 19,0 | 15,0 - 18,0 |
| Vanadium (V) | < 0,3 | Unter Nachweisgrenze |
| Wolfram (W) | < 0,1 | Unter Nachweisgrenze |
| Kupfer (Cu) | 0,75-3,5 | 1,0-2,0 |
| Kobalt (Co) | < 0,5 | Unter Nachweisgrenze |
| Titan (Ti) | < 0,05 | Unter Nachweisgrenze |
| Aluminium (Al) | < 0,1 | < 0,1 |
| Niob (Nb) | < 0,025 | Unter Nachweisgrenze |
| Bor (B) | < 0,005 | < 0,005 |
| Stickstoff (N) | 0,40 - 0,70 | 0,45 - 0,60 |

Mit einer solchen Legierung werden die positiven Eigenschaften der unterschiedlichen bekannten Stahlgüten in synergistischer und überraschender Weise zusammengeführt.

Grundsätzlich soll der erfindungsgemäße Stahl ausscheidungsfrei vorliegen, da Ausscheidungen negativ sind für die Zähigkeit und die Korrosionsbeständigkeit. Bei der erfindungsgemäßen Legierung ist insbesondere der Kohlenstoffgehalt auf 0,50 % begrenzt. Gleichzeitig ist der Kupfergehalt bewusst zulegiert.

Bei der erfindungsgemäßen Legierung ist völlig überraschend, dass sich sehr hohe Stickstoffwerte einstellen lassen, welches für die Festigkeit ausgesprochen gut ist, wobei diese Stickstoffwerte überraschenderweise über denen liegen, die in der Fachliteratur als möglich angegeben werden. Laut empirischen Methoden wären die hohen Stickstoffgehalte der erfindungsgemäßen Legierung überhaupt nicht ohne DESU zulegierbar siehe Fig. 4.

Im Folgenden werden die jeweiligen Elemente und gegebenenfalls im Zusammenwirken mit den übrigen Legierungsbestandteilen näher beschrieben. Alle Angaben bzgl. der Legierungszusammensetzung werden in Gewichtsprozent (Gew.-%) angeführt. Obere und untere Grenzen der einzelnen Legierungselemente können innerhalb der Grenzen der Ansprüche frei miteinander kombiniert werden.

Kohlenstoff kann in einer erfindungsgemäßen Stahllegierung in Gehalten bis zu 0,50% enthalten sein. Kohlenstoff ist ein Austenitbildner und wirkt sich in Bezug auf hohe mechanische Kennwerte günstig aus. Im Hinblick auf eine Vermeidung von karbidischen Ausscheidungen sollte der Kohlenstoffgehalt zwischen 0,01 und 0,25 % bevorzugt zwischen 0,01 und 0,10 % eingestellt werden.

Silizium ist in Gehalten < 0,5 % vorgesehen und dient in der Hauptsache der Desoxidation des Stahls. Die angegebene Obergrenze vermeidet sicher eine Ausbildung intermetallischer Phasen. Da Silizium überdies ein Ferritbildner ist, ist auch diesbezüglich die Obergrenze mit einem Sicherheitsbereich gewählt. Insbesondere kann Silizium in Gehalten von 0,1 - 0,4 % vorgesehen sein.

Mangan ist in Gehalten von 0,1 - 5,0 % enthalten. Dies ist gegenüber Werkstoffen nach dem Stand der Technik ein ausgesprochen niedriger Wert. Bislang wurde angenommen, dass Mangangehalte von mehr als 19 %, möglichst mehr als 20 % für eine hohe Stickstofflöslichkeit notwendig sind. Überraschenderweise hat sich bei der vorliegenden Legierung ergeben, dass auch mit den erfindungsgemäß sehr niedrigen Mangangehalten eine Stickstofflöslichkeit erzielt wird, die über dem, was nach der herrschenden Fachmeinung möglich ist, liegt. Zudem wurde bislang angenommen, dass eine gute Korrosionsbeständigkeit mit sehr hohen Mangangehalten einhergeht, jedoch hat sich erfindungsgemäß ergeben, dass durch nicht aufgeklärte synergistische Effekte bei der vorliegenden Legierung dies offenbar nicht notwendig ist. Die untere Grenze für Mangan kann bei 0,5 oder 1,0 oder 2,0 oder 2,5 % gewählt werden. Die obere Grenze für Mangan kann bei 3,0 oder 3,5 oder 4,0 oder 4,5 % gewählt werden.

Chrom erweist sich in Gehalten von 17 % oder mehr als für eine höhere Korrosionsbeständigkeit notwendig. Nach der Erfindung sind mindestens 23% und höchstens 33% Chrom enthalten. Bislang wurde angenommen, dass höhere Gehalte als 23 % sich nachteilig auf die magnetische Permeabilität auswirken, weil Chrom zu den ferritstabilisierenden Elementen zählt. Dem gegenüber konnte bei der erfindungsgemäßen Legierung festgestellt werden, dass selbst sehr hohe Chromgehalte oberhalb von 23% die magnetische Permeabilität in der vorliegenden Legierung nicht negativ beeinflussen, jedoch bekanntermaßen die Beständigkeit gegen Lochfraß und Spannungsrisskorrosion optimal beeinflusst werden. Die untere Grenze für Chrom kann bei 25 oder 26 % gewählt werden. Die obere Grenze für Chrom kann bei 28 oder 29 oder 30 oder 31 oder 32 % gewählt werden.

Molybdän ist ein Element, welches wesentlich zur Korrosionsbeständigkeit im Allgemeinen und zur Lochfraßkorrosionsbeständigkeit im Besonderen beiträgt, wobei die Wirkung von Molybdän durch Nickel verstärkt wird. Erfindungsgemäß werden 2,0 bis 5,0 % Molybdän zugesetzt. Es hat sich auch gezeigt, dass Mo Gehalte von > 5% und besonders > 6 % zu starken Seigerverhalten führen, was die Ausscheidungsneigung von Sigmaphase erhöht, was wiederum die Korrosionsbeständigkeit herabsetzen würde. Die untere Grenze für Molybdän kann bei 2,2 oder 2,3 oder 2,4 oder 2,5 oder 3,0 oder 3,2 oder 3,3 oder 3,4 oder 3,5 % gewählt werden. Die obere Grenze für Molybdän kann bei 4,4 oder 4,5 oder 4,6 oder 4,7 oder 4,8 oder 4,9 % gewählt werden.

Wolfram ist erfindungsgemäß in Gehalten unter 0,5% anwesend und trägt zur Steigerung der Korrosionsbeständigkeit bei. Die obere Grenze für Wolfram kann bei 0,4 oder 0,3 oder 0,2 oder 0,1 % oder unter der Nachweisgrenze (d.h. ohne jegliche bewusste Zulegierung) gewählt werden.

Nickel ist erfindungsgemäß in Gehalten von 12 bis 20% anwesend, wodurch in chloridhaltigen Medien eine hohe Spannungsrisskorrosionsbeständigkeit erreicht wird. Die untere Grenze für Nickel kann bei 13 oder 14 oder 15 % gewählt werden. Die obere Grenze für Nickel kann bei 17 oder 18 oder 19 % gewählt werden.

Es ist allgemein bekannt, dass das Zulegieren von Cu > 0,5% zu einer Erhöhung der Schwefelsäurebeständigkeit von austenitischen rostfreien Stahlgüten führt. Gleichzeitig wird in der Literatur auch erwähnt, dass Cu vor allem bei hochstickstofflegierten Stählen die Neigung zur Ausscheidung von unerwünschten CrzN-Ausscheidungen, welche Korrosionseigenschaften massiv verschlechtern, erhöht Erfindungsgemäß konnte ein Cr₂N freies Gefüge erzielt werden, trotz Cu Gehalten > 0,5, bevorzugt >1,0 und hohen N Gehalten von > 0,40%. Dieser Effekt saturiert jedoch ab einer bestimmten Menge. Erfindungsgemäß wurde der obere Grenzwert für Kupfer auf 5,0% bevorzugt < 3 % oder < 2,5 % insbesondere < 2 % gewählt. Die untere Grenze für Kupfer kann bei 0,6 oder 0,7 oder 0,8 oder 0,9 oder 1 oder 1,1 % gewählt werden. Ein Anwendungsbereich ist speziell die Rauchgaswäsche, speziell z.B. bei seegehenden Schiffen. Mit diesen Gehalten kann einerseits eine gute Beständigkeit gegen schwefelsauren und auch Sauergas-Angriff erzielt werden, andererseits kann durch die Gesamtlegierung die Ausscheidung von Chromnitriden wie zuvor erwähnt weitestgehend unterbunden werden.

Kobalt kann in Gehalten < 5,0% insbesondere zur Substitution von Nickel vorgesehen sein.

Die obere Grenze für Kobalt kann bei 3 oder 1 oder 0,5 oder 0,4 oder 0,3 oder 0,2 oder 0,1 % oder unter der Nachweisgrenze (d.h. ohne jegliche bewusste Zulegierung) gewählt werden.

Stickstoff ist in Gehalten von 0,40 bis 0,90 % enthalten, um eine hohe Festigkeit sicherzustellen. Weiters trägt Stickstoff zur Korrosionsbeständigkeit bei und ist ein starker Austenitbildner, weshalb höhere Gehalte als 0,40 % günstig sind. Um stickstoffhaltige Ausscheidungen, insbesondere Chromnitrid, zu vermeiden, ist die Obergrenze des Stickstoffs auf 0,90 % begrenzt, wobei sich erwiesen hat, dass trotz des sehr geringen Mangangehaltes im Gegensatz zu bekannten Legierungen, diese hohen Stickstoffgehalte in der Legierung erzielbar sind. Aufgrund der guten Stickstofflöslichkeit einerseits und der Nachteile, die mit höheren Gehalten an Stickstoff, insbesondere über 0,90 % erhalten werden, verbietet sich jede Druckaufstickung im Rahmen einer DESU-Route sogar. Durch den erfindungsgemäß niedrigen und durch Chrom und Stickstoff kompensierten Molybdängehalt, ist dies auch nicht notwendig. Insbesondere vorteilhaft ist es, wenn das Verhältnis Stickstoff zu Kohlenstoff größer 15 ist. Die untere Grenze für Stickstoff kann bei 0,45 % gewählt werden. Die obere Grenze für Stickstoff kann bei 0,80 oder 0,70 oder 0,65 oder 0,60 % gewählt werden.

Laut dem allgemeinen Stand der Technik (V.G. Gavriljuk, H.Berns; "High Nitrogen Steels, S. 264, 1999) erreichen unter Atmosphärendruck erschmolzene CrNiMn(Mo) austenitische Stähle, wie der vorliegende, Stickstoffgehalte von 0,2 bis 0,5 %. Nur ChromManganMolybdänAustenite erreichen dabei Stickstoffgehalte von 0,5 bis 1 %.

Erfindungsgemäß ist von Vorteil, dass gegen jede Erwartung hohe Stickstoffgehalte erreicht werden ohne dass ein Druckaufsticken notwendig wäre, was üblicherweise notwendig wäre, um diese Gehalte zu erzielen.

Hierdurch ist das erfindungsgemäße Verfahren auch kostengünstig, da das aufwendige Druckaufsticken nicht notwendig ist, wodurch wiederum auch das damit verbundene Umschmelzen entfallen kann.

Zudem können als weitere Legierungsbestandteile Bor, Aluminium und Schwefel enthalten sein, jedoch lediglich optional. Die Legierungsbestandteile Vanadium und Titan sind in der vorliegenden Stahllegierung nicht notwendigerweise enthalten. Obwohl diese Elemente positiv zur Löslichkeit von Stickstoff beitragen, kann auch bei deren Abwesenheit die erfindungsgemäß hohe Stickstofflöslichkeit geboten werden.

Niob soll in der erfindungsgemäßen Legierung nicht enthalten sein, da es die Zähigkeit herabsetzt und historisch nur zur Abbindung von Kohlenstoff verwendet wurde, was bei der erfindungsgemäßen Legierung nicht notwendig ist. Die Gehalte von Niob sind bis 0,1% noch tolerierbar, sollten aber den Gehalt unvermeidlicher Verunreinigungen nicht übersteigen.

Die Erfindung wird anhand einer Zeichnung beispielhaft erläutert. Es zeigen dabei:
- Figur 1:: eine Tabelle mit den Legierungselementen;
- Figur 2:: stark schematisiert den Herstellungsweg und seine Alternativen;
- Figur 3:: eine Tabelle mit drei unterschiedlichen Legierungen und den daraus resultierenden Ist-Werten des Stickstoffgehaltes gegen die rechnerische Stickstofflöslichkeit einer derartigen Legierung laut geltender Lehrmeinung;
- Figur 4:: die Festigkeiten der in Figur 3 genannten Beispiele vor einer allfälligen Kaltverfestigung;

Die Bestandteile werden unter atmosphärischen Bedingungen erschmolzen und anschließend sekundärmetallurgisch weiter behandelt. Anschließend werden Blöcke gegossen, die direkt anschließend warmumgeformt werden.

Direkt anschließend im Sinne der Erfindung bedeutet, dass kein zusätzlicher Umschmelzprozess wie zb. Elektroschlacke-Umschmelzung (ESU) oder Druck-Elektroschlackeumschmelzung (DESU) erfolgt.

Erfindungsgemäß ist es vorteilhaft, wenn der folgende Zusammenhang gilt: ${MARC}_{opt} : 40 < % Cr + 3,3 \times % Mo + 20 \times % C + 20 \times % N - 0,5 \times % Mn$

Die MARC-Formel ist dahingehende optimiert, dass herausgefunden wurde, dass der sonst übliche Abzug von Nickel für das erfindungsgemäße System nicht zutrifft sowie der Grenzwert von 40 notwendig ist.

Anschließend erfolgen bei Bedarf Kaltumformschritte, bei denen eine Kaltverfestigung stattfindet, und anschließend die mechanische Bearbeitung, die insbesondere ein Drehen, Fräsen oder Schälen sein kann.

In Figur 2 sind beispielhaft die möglichen Verfahrensrouten für die Fertigung der erfindungsgemäßen Legierungszusammensetzung dargestellt. Exemplarisch wird nun eine mögliche Route beschrieben. Im Vakuuminduktionsschmelzaggregat (VID) wird Schmelzgut gleichzeitig erschmolzen und sekundärmetallurgisch behandelt. Im Anschluss wird die Schmelze in Kokillen (Ingot) gegossen und erstarrt dort zu Blöcken. Diese werden danach in mehreren Schritten warmumgeformt, Z.B. auf der Langschmiedemaschine (Rotary Forging Machine) vorgeschmiedet und im Mehrlinienwalzwerk (Multiline Rolling Mill) auf End-maß gebracht oder auf Duo Walzgerüsten zu Blech ausgewalzt. Je nach Anforderungen kann noch ein Wärmebehandlungsschritt erfolgen.

Um die Festigkeit weiter zu erhöhen, kann noch ein Kaltumformungsschritt durchgeführt werden.

Ein erfindungsgemäßer superaustenitischer Werkstoff kann nicht nur über die beschriebenen (und insbesondere in Figur 2 dargestellten) Herstellungsrouten erzeugt werden, die vorteilhaften Eigenschaften der erfindungsgemäßen Legierung lassen sich auch durch einen pulvermetallurgischen Erzeugungsweg erzielen lassen.

In Figur 3 sind drei unterschiedliche Varianten innerhalb der erfindungsgemäßen Legierungszusammensetzungen gezeigt, mit den jeweils gemessenen Stickstoffwerten, die sich bei der erfindungsgemäßen Verfahrensweise in Verbindung mit den erfindungsgemäßen Legierungen ergeben haben. Diese sehr hohen Stickstoffanteile stehen im Widerspruch zu den in den rechten Spalten angegebenen Stickstofflöslichkeit nach Stein, Satir, Kowandar und Medovar aus "On restricting aspects in the production of non-magnetic Cr-Mn-N-alloy steels, Saller, 2005." Bei Medovar sind unterschiedliche Temperaturen angegeben. Es ist jedoch erkennbar, dass die hohen Stickstoffwerte die theoretisch zu erwartenden weit übersteigen.

Dies ist umso erstaunlicher, als dass bei der erfindungsgemäßen Legierung ein Weg gegangen wurde, der eine hohe Stickstofflöslichkeit eben nicht zu erwarten lässt, insbesondere, weil der die Stickstofflöslichkeit stark positiv beeinflussende Mangangehalt gegenüber bekannten entsprechenden Legierungen stark herabgesetzt ist.

Somit ist bei der Erfindung von Vorteil, dass ein austenitischer, hochfester Werkstoff mit erhöhter Korrosionsbeständigkeit und niedrigem Nickelgehalt geschaffen wird, der gleichzeitig hohe Festigkeit und paramagnetisches Verhalten zeigt. Auch nach Kaltumformung liegt ein vollkommen austenitisches Gefüge vor, so dass es gelungen ist, die positiven Eigenschaften eines kostengünstigen CrMnN-Stahls mit den korrosionstechnischen herausragenden Eigenschaften eines CrNiMo-Stahls zu kombinieren.

Eine Besonderheit der Erfindung ist, dass aufgrund des hohen Stickstoffgehalts die Kaltverfestigungsrate höher ist, als bei anderen Superausteniten um dadurch Zugfestigkeiten (Rₘ von 2000 MPa erreichen zu können. Dadurch ist es möglich als letzten Herstellungsschritt durch Kaltwalzen oder andere Kaltumformverfahren mit hohen Umformraten eine hohe Kaltverfestigung zu erreichen.

Typische Anwendungsbereiche der erfindungsgemäßen Werkstoffe sind der Schiffbau und der Chemieanlagenbau bzw. die Kombination von beidem hier insbesondere Rauchgasentschwefelungsanlagen von seegehenden Schiffen, aber auch alle anderen Bereiche in denen ein insbesondere schwefelsaurer Angriff zu erwarten ist.

Speziell bei Anwendung bei denen sehr hohe Festigkeiten gefordert werden, kann mittels Kaltverformen die Festigkeit wie bereits beschrieben noch weiter gesteigert werden.

## Patentansprüche

1. Superaustenitischer Werkstoff bestehend aus einer Legierung mit den folgenden Legierungselementen, alle Angaben in Gewichts-%, sowie unvermeidbaren Verunreinigungen:
Elemente
| | |
|---|---|
| Kohlenstoff (C) | 0,01 - 0,50 |
| Silizium (Si) | < 0,5 |
| Mangan (Mn) | 0,1 - 5,0 |
| Phosphor (P) | < 0,05 |
| Schwefel (S) | < 0,005 |
| Eisen (Fe) | Rest |
| Chrom (Cr) | 24,0 - 33,0 |
| Molybdän (Mo) | 2,0 - 5,0 |
| Nickel (Ni) | 12 - 20,0 |
| Vanadium (V) | < 0,5 |
| Wolfram (W) | < 0,5 |
| Kupfer (Cu) | 0,50 - 5,0 |
| Kobalt (Co) | < 5,0 |
| Titan (Ti) | < 0,1 |
| Aluminium (Al) | < 0,2 |
| Niob (Nb) | < 0,1 |
| Bor (B) | < 0,01 |
| Stickstoff (N) | 0,40 - 0,90 |

2. Superaustenitischer Werkstoff nach Anspruch 1,
**dadurch gekennzeichnet, dass** die Legierung aus folgenden Elemente sowie unvermeidbaren Verunreinigungen besteht, alle Angaben in Gew.-%:
Elemente
| | |
|---|---|
| Kohlenstoff (C) | 0,01 - 0,30 |
| Silizium (Si) | < 0,5 |
| Mangan (Mn) | 0,5 - 4,0 |
| Phosphor (P) | < 0,05 |
| Schwefel (S) | < 0,005 |
| Eisen (Fe) | Rest |
| Chrom (Cr) | 24,0 - 30,0 |
| Molybdän (Mo) | 3,0 - 5,0 |
| Nickel (Ni) | 14,0 - 19,0 |
| Vanadium (V) | < 0,3 |
| Wolfram (W) | < 0,1 |
| Kupfer (Cu) | 0,75 - 3,5 |
| Kobalt (Co) | < 0,5 |
| Titan (Ti) | < 0,05 |
| Aluminium (Al) | < 0,1 |
| Niob (Nb) | < 0,025 |
| Bor (B) | < 0,005 |
| Stickstoff (N) | 0,40 - 0,70 |

3. Superaustenitischer Werkstoff nach Anspruch 1 oder 2,
**dadurch gekennzeichnet, dass** die Legierung aus folgenden Elementen sowie unvermeidbaren Verunreinigungen besteht, alle Angaben in Gew.-%:
Elemente
| | |
|---|---|
| Kohlenstoff (C) | 0,01 - 0,10 |
| Silizium (Si) | < 0,5 |
| Mangan (Mn) | 1,0 - 4,0 |
| Phosphor (P) | < 0,05 |
| Schwefel (S) | < 0,005 |
| Eisen (Fe) | Rest |
| Chrom (Cr) | 26,0 - 29,0 |
| Molybdän (Mo) | 3,5 - 4,5 |
| Nickel (Ni) | 15,0 - 18,0 |
| Vanadium (V) | Unter Nachweisgrenze |
| Wolfram (W) | Unter Nachweisgrenze |
| Kupfer (Cu) | 1,0 - 2,0 |
| Kobalt (Co) | Unter Nachweisgrenze |
| Titan (Ti) | Unter Nachweisgrenze |
| Aluminium (Al) | < 0,1 |
| Niob (Nb) | Unter Nachweisgrenze |
| Bor (B) | < 0,005 |
| Stickstoff (N) | 0,45 - 0,60 |

4. Werkstoff noch einem der vorhergehenden Ansprüche,
**dadurch gekennzeichnet,**
**dass** der Werkstoff durch sekundärmetallurgische Behandlung der Schmelze, Abgießen in Blöcke, Warmumformen, gegebenenfalls Kaltumformen und gegebenenfalls mechanische Weiterverarbeitung erzielt wird.

5. Werkstoff nach einem der vorhergehenden Ansprüche,
**dadurch gekennzeichnet,**
**dass** die Dehngrenze R_{p0,2}>500 MPa ist.

6. Werkstoff nach einem der vorhergehenden Ansprüche,
**dadurch gekennzeichnet,**
**dass** die Kerbschlagarbeit bei Raumtemperatur in Längsausrichtung Aᵥ > 300 J liegt.

7. Werkstoff nach einem der vorhergehenden Ansprüche,
**dadurch gekennzeichnet,**
**dass** das Material nach der Kaltverformung vollständig austenitisch, also frei von Verformungsmartensit ist.

8. Werkstoff nach einem der vorhergehenden Ansprüche,
**dadurch gekennzeichnet,**
**dass** Mangan als oberen Grenzwert 3,0 % oder 3,5 % oder 4,0 % oder 4,5 % oder 5,0 %
und
als unteren Grenzwert 0,1 % oder 0,5 % oder 1,0 % oder 2,0 % oder 2,5 % aufweist.

9. Werkstoff nach einem der vorhergehenden Ansprüche,
**dadurch gekennzeichnet,**
**dass** Chrom als oberen Grenzwert 28 % oder 29 % oder 29,8 oder 31,5 % und
als unteren Grenzwert 24,0 oder 25 % oder 26 % aufweist.

10. Werkstoff nach einem der vorhergehenden Ansprüche,
**dadurch gekennzeichnet,**
**dass** Molybdän als oberen Grenzwert 4,4 oder 4,5 oder 4,6 oder 4,7 oder 4,8 oder 4,9 oder 5,0 % %
und
als unteren Grenzwert 2,05 % oder 2,1 % oder 2,2 % oder 2,3 % oder 2,4 % oder 2,5 % oder 3,0 % oder 3,2 % oder 3,3 % oder 3,4 % oder 3,5 % aufweist.

11. Werkstoff nach einem der vorhergehenden Ansprüche,
**dadurch gekennzeichnet,**
**dass** Nickel als oberen Grenzwert 16,8 % oder 17 oder 18 oder 19 %
und
als unteren Grenzwert 12 % oder 13 % oder 14 % oder 15 % aufweist.

12. Werkstoff nach einem der vorhergehenden Ansprüche,
**dadurch gekennzeichnet,**
**dass** Stickstoff als oberen Grenzwert 0,60 % oder 0,65 % oder 0,70 % oder 0,75% oder 0,80 % oder 0,85 % oder 0,88 %
und
als unteren Grenzwert 0,46 % oder 0,50 % oder 0,55 % aufweist.

13. Werkstoff nach einem der vorhergehenden Ansprüche,
**dadurch gekennzeichnet,**
**dass** Kobalt bei < 1 % oder < 0,5 % oder < 0,4 % oder < 0,3 % oder < 0,2 % oder < 0,1 % oder unter der Nachweisgrenze liegt.

14. Werkstoff nach einem der vorhergehenden Ansprüche,
**dadurch gekennzeichnet,**
**dass** Kupfer als oberen Grenzwert 5,0
% oder 4,5 % oder 4,0 % oder 3,5 % oder 3,0
% oder 2,5 % oder 2 % und
als untere Grenzwert 0,60 % oder 0,70 % oder 0,80 % oder 0,90 % oder 1,0 %
oder 1,1 % aufweist.

15. Werkstoff nach einem der vorhergehenden Ansprüche,
**dadurch gekennzeichnet,**
**dass** Wolfram bei < 0,5 % oder < 0,3 % oder < 0,2 % oder < 0,1 % oder unter der Nachweisgrenze liegt.

16. Verfahren zum Herstellen eines Werkstoffs nach einem der vorhergehenden Ansprüche,
**dadurch gekennzeichnet,**
**dass** die Legierung aus folgenden Elementen sowie unvermeidbaren Verunreinigungen besteht, alle Angaben in Gewichts-%:
Elemente
| | |
|---|---|
| Kohlenstoff (C) | 0,01 - 0,50 |
| Silizium (Si) | < 0,5 |
| Mangan (Mn) | 0,1 - 5,0 |
| Phosphor (P) | < 0,05 |
| Schwefel (S) | < 0,005 |
| Eisen (Fe) | Rest |
| Chrom (Cr) | 24,0 - 33,0 |
| Molybdän (Mo) | 2,0 - 5,0 |
| Nickel (Ni) | 12 - 20,0 |
| Vanadium (V) | < 0,5 |
| Wolfram (W) | < 0,5 |
| Kupfer (Cu) | 0,50 - 5,0 |
| Kobalt (Co) | < 5,0 |
| Titan (Ti) | < 0,1 |
| Aluminium (Al) | < 0,2 |
| Niob (Nb) | < 0,1 |
| Bor (B) | < 0,01 |
| Stickstoff (N) | 0,40 - 0,90 |
erschmolzen wird und anschließend sekundärmetallurgisch behandelt wird, anschließend die so erhaltene Legierung in Blöcke abgegossen und erstarren gelassen wird und direkt anschließend aufgeheizt und warmumgeformt wird, wobei die Produkte insbesondere einer weiteren Kaltumformung und anschließenden mechanischen Bearbeitung unterworfen werden.

17. Verfahren zum Herstellen eines Werkstoffs nach Anspruch 16,
**dadurch gekennzeichnet,**
**dass** die Legierung aus folgenden Elementen sowie unvermeidbaren Verunreinigungen besteht, alle Angaben in Gew.-%:
Elemente
| | |
|---|---|
| Kohlenstoff (C) | 0,01 - 0,30 |
| Silizium (Si) | < 0,5 |
| Mangan (Mn) | 0,5 - 4,0 |
| Phosphor (P) | < 0,05 |
| Schwefel (S) | < 0,005 |
| Eisen (Fe) | Rest |
| Chrom (Cr) | 24,0 - 30,0 |
| Molybdän (Mo) | 3,0 - 5,0 |
| Nickel (Ni) | 14,0 - 19,0 |
| Vanadium (V) | < 0,3 |
| Wolfram (W) | < 0,1 |
| Kupfer (Cu) | 0,75 - 3,5 |
| Kobalt (Co) | < 0,5 |
| Titan (Ti) | < 0,05 |
| Aluminium (Al) | < 0,1 |
| Niob (Nb) | < 0,025 |
| Bor (B) | < 0,005 |
| Stickstoff (N) | 0,40 - 0,70 |

18. Verfahren zum Herstellen eines Werkstoffs nach Anspruch 16 oder 17,
**dadurch gekennzeichnet,**
**dass** die Legierung aus folgenden Elementen sowie unvermeidbaren Verunreinigungen besteht, alle Angaben in Gew.-%:
Elemente
| | |
|---|---|
| Kohlenstoff (C) | 0,01 - 0,10 |
| Silizium (Si) | < 0,5 |
| Mangan (Mn) | 1,0 - 4,0 |
| Phosphor (P) | < 0,05 |
| Schwefel (S) | < 0,005 |
| Eisen (Fe) | Rest |
| Chrom (Cr) | 26,0 - 29,0 |
| Molybdän (Mo) | 3,5 - 4,5 |
| Nickel (Ni) | 15,0 - 18,0 |
| Vanadium (V) | Unter Nachweisgrenze |
| Wolfram (W) | Unter Nachweisgrenze |
| Kupfer (Cu) | 1,0 - 2,0 |
| Kobalt (Co) | Unter Nachweisgrenze |
| Titan (Ti) | Unter Nachweisgrenze |
| Aluminium (Al) | < 0,1 |
| Niob (Nb) | Unter Nachweisgrenze |
| Bor (B) | < 0,005 |
| Stickstoff (N) | 0,45 - 0,60 |

19. Verfahren nach einem der Ansprüche 16 bis 18,
**dadurch gekennzeichnet,**
**dass** die Warmverformung in mehreren Teilschritten erfolgt.

20. Verfahren nach einem der Ansprüche 16 bis 19,
**dadurch gekennzeichnet,**
**dass** zwischen den Warmverformungsteilschritten das Produkt wieder aufgeheizt wird, und nach dem letzten Warmverformungsschritt ein Lösungsglühen bei Bedarf erfolgt.

21. Verfahren nach einem der Ansprüche 16 bis 20,
**dadurch gekennzeichnet,**
**dass** nach dem letzten Warmverformungsschritt sowie dem optionalen Lösungsglühen ein Kaltumformschritt zur Erreichung einer Zugfestigkeit Rm > 1000 MPa insbesondere Rm > 2000 MPa erfolgt.

22. Verwendung eines Werkstoffs nach einem der Ansprüche 1 bis 15, insbesondere hergestellt mit einem Verfahren nach einem der Ansprüche 16 bis 21 für Anlagen und Anlagenteile die einem schwefelsauren Angriff ausgesetzt sind, insbesondere Rauchgasentschwefelungsanlagen.

## Claims

1. Superaustenitic material consisting of an alloy with the following alloy elements, with all details being in % by weight, as well as unavoidable impurities:
Elements
| | |
|---|---|
| Carbon (C) | 0.01 -0.50 |
| Silicon (Si) | < 0.5 |
| Manganese (Mn) | 0.1 - 5.0 |
| Phosphorus (P) | < 0.05 |
| Sulphur (S) | < 0.005 |
| Iron (Fe) | remainder |
| Chromium (Cr) | 24.0 - 33.0 |
| Molybdenum (Mo) | 2.0 - 5.0 |
| Nickel (Ni) | 12 - 20.0 |
| Vanadium (V) | < 0.5 |
| Tungsten (W) | < 0.5 |
| Copper (Cu) | 0.50 - 5.0 |
| Cobalt (Co) | < 5.0 |
| Titanium (Ti) | < 0.1 |
| Aluminium (Al) | < 0.2 |
| Niobium (Nb) | < 0.1 |
| Boron (B) | < 0.01 |
| Nitrogen (N) | 0.40 - 0.90 |

2. Superaustenitic material according to claim 1,
**characterised in that** the alloy consists of the following elements as well as unavoidable impurities, with all details being in % by weight:
Elements
| | |
|---|---|
| Carbon (C) | 0.01 - 0.30 |
| Silicon (Si) | < 0.5 |
| Manganese (Mn) | 0.5 - 4.0 |
| Phosphorus (P) | < 0.05 |
| Sulphur (S) | < 0.005 |
| Iron (Fe) | remainder |
| Chromium (Cr) | 24.0 - 30.0 |
| Molybdenum (Mo) | 3.0 - 5.0 |
| Nickel (Ni) | 14.0 - 19.0 |
| Vanadium (V) | < 0.3 |
| Tungsten (W) | < 0.1 |
| Copper (Cu) | 0.75 - 3.5 |
| Cobalt (Co) | < 0.5 |
| Titanium (Ti) | < 0.05 |
| Aluminium (Al) | < 0.1 |
| Niobium (Nb) | < 0.025 |
| Boron (B) | < 0.005 |
| Nitrogen (N) | 0.40 - 0.70 |

3. Superaustenitic material according to claim 1 or 2,
**characterised in that** the alloy consists of the following elements as well as unavoidable impurities, with all details being in % by weight:
Elements
| | |
|---|---|
| Carbon (C) | 0.01 - 0.10 |
| Silicon (Si) | < 0.5 |
| Manganese (Mn) | 1.0 - 4.0 |
| Phosphorus (P) | < 0.05 |
| Sulphur (S) | < 0.005 |
| Iron (Fe) | remainder |
| Chromium (Cr) | 26.0 - 29.0 |
| Molybdenum (Mo) | 3.5 - 4.5 |
| Nickel (Ni) | 15.0 - 18.0 |
| Vanadium (V) | below detection level |
| Tungsten (W) | below detection level |
| Copper (Cu) | 1.0 - 2.0 |
| Cobalt (Co) | below detection level |
| Titanium (Ti) | below detection level |
| Aluminium (Al) | < 0.1 |
| Niobium (Nb) | below detection level |
| Boron (B) | < 0.005 |
| Nitrogen (N) | 0.45 - 0.60 |

4. Material according to one of the preceding claims,
**characterised in that**
the material is achieved by secondary metallurgical processing of the molten metal, casting into blocks, hot forming, optional cold forming, and optional further mechanical processing.

5. Material according to one of the preceding claims,
**characterised in that**
the yield point R_{p0.2}>500 MPa.

6. Material according to one of the preceding claims,
**characterised in that**
the notched bar impact work at room temperature in the longitudinal direction Aᵥ>300 J.

7. Material according to one of the preceding claims,
**characterised in that**
after the cold deformation, the material is fully austenitic, thus free from deformation martensite.

8. Material according to one of the preceding claims,
**characterised in that**
manganese has an upper threshold value of 3.0 % or 3.5 % or 4.0 % or 4.5 % or 5.0 % and
a lower threshold value of 0.1 % or 0.5 % or 1.0 % or 2.0 % or 2.5 %.

9. Material according to one of the preceding claims,
**characterised in that**
chromium has an upper threshold value of 28 % or 29 % or 29.8 or 31.5 % and
a lower threshold value of 24.0 or 25 % or 26 %.

10. Material according to one of the preceding claims,
**characterised in that**
molybdenum has an upper threshold value of 4.4 or 4.5 or 4.6 or 4.7 or 4.8 or 4.9 or 5.0 % and
a lower threshold value of 2.05 % or 2.1 % or 2.2 % or 2.3 % or 2.4 % or 2.5 % or 3.0 % or 3.2 % or 3.3 % or 3.4 % or 3.5 %.

11. Material according to one of the preceding claims,
**characterised in that**
nickel has an upper threshold value of 16.8 % or 17 or 18 or 19 % and
a lower threshold value of 12 % or 13 % or 14 % or 15 %.

12. Material according to one of the preceding claims,
**characterised in that**
nitrogen has an upper threshold value of 0.60 % or 0.65 % or 0.70 % or 0.75% or 0.80 % or 0.85 % or 0.88 % and
a lower threshold value of 0.46 % or 0.50 % or 0.55 %.

13. Material according to one of the preceding claims,
**characterised in that**
cobalt is at < 1 % or < 0.5 % or < 0.4 % or < 0.3 % or < 0.2 % or < 0.1 % or is below detection level.

14. Material according to one of the preceding claims,
**characterised in that**
copper has an upper threshold value of 5.0 % or 4.5 % or 4.0 % or 3.5 % or 3.0 % or 2.5 % or 2 % and
a lower threshold value of 0.60 % or 0.70 % or 0.80 % or 0.90 % or 1.0 % or 1.1 %.

15. Material according to one of the preceding claims,
**characterised in that**
tungsten is at < 0.5 % or < 0.3 % or < 0.2 % or < 0.1 % or is below detection level.

16. Method for producing a material according to one of the preceding claims,
**characterised in that**
the alloy consists of the following elements as well as unavoidable impurities, with all details being in % by weight:
Elements
| | |
|---|---|
| Carbon (C) | 0.01 - 0.50 |
| Silicon (Si) | < 0.5 |
| Manganese (Mn) | 0.1 - 5.0 |
| Phosphorus (P) | < 0.05 |
| Sulphur (S) | < 0.005 |
| Iron (Fe) | remainder |
| Chromium (Cr) | 24.0 - 33.0 |
| Molybdenum (Mo) | 2.0 - 5.0 |
| Nickel (Ni) | 12 - 20.0 |
| Vanadium (V) | < 0.5 |
| Tungsten (W) | < 0.5 |
| Copper (Cu) | 0.50 - 5.0 |
| Cobalt (Co) | < 5.0 |
| Titanium (Ti) | < 0.1 |
| Aluminium (Al) | < 0.2 |
| Niobium (Nb) | < 0.1 |
| Boron (B) | < 0.01 |
| Nitrogen (N) | 0.40 - 0.90 |
is smelted and the material then produced by secondary metallurgical processing, then the thus-obtained alloy is cast into blocks and left to solidify, directly thereafter being heated and hot-formed, wherein the products are in particular subjected to a further cold forming and subsequent further mechanical processing.

17. Method for producing a material according to claim 16,
**characterised in that**
the alloy consists of the following elements as well as unavoidable impurities, with all details being in % by weight:
Elements
| | |
|---|---|
| Carbon (C) | 0.01 - 0.30 |
| Silicon (Si) | < 0.5 |
| Manganese (Mn) | 0.5 - 4.0 |
| Phosphorus (P) | < 0.05 |
| Sulphur (S) | < 0.005 |
| Iron (Fe) | remainder |
| Chromium (Cr) | 24.0 - 30.0 |
| Molybdenum (Mo) | 3.0 - 5.0 |
| Nickel (Ni) | 14.0 - 19.0 |
| Vanadium (V) | < 0.3 |
| Tungsten (W) | < 0.1 |
| Copper (Cu) | 0.75 - 3.5 |
| Cobalt (Co) | < 0.5 |
| Titanium (Ti) | < 0.05 |
| Aluminium (Al) | < 0.1 |
| Niobium (Nb) | < 0.025 |
| Boron (B) | < 0.005 |
| Nitrogen (N) | 0.40 - 0.70 |

18. Method for producing a material according to claim 16 or 17,
**characterised in that**
the alloy consists of the following elements as well as unavoidable impurities, with all details being in % by weight:
Elements
| | |
|---|---|
| Carbon (C) | 0.01 - 0.10 |
| Silicon (Si) | < 0.5 |
| Manganese (Mn) | 1.0 - 4.0 |
| Phosphorus (P) | < 0.05 |
| Sulphur (S) | < 0.005 |
| Iron (Fe) | remainder |
| Chromium (Cr) | 26.0 - 29.0 |
| Molybdenum (Mo) | 3.5 - 4.5 |
| Nickel (Ni) | 15.0 - 18.0 |
| Vanadium (V) | below detection level |
| Tungsten (W) | below detection level |
| Copper (Cu) | 1.0 - 2.0 |
| Cobalt (Co) | below detection level |
| Titanium (Ti) | below detection level |
| Aluminium (Al) | < 0.1 |
| Niobium (Nb) | below detection level |
| Boron (B) | < 0.005 |
| Nitrogen (N) | 0.45 - 0.60 |

19. Method according to one of claims 16 to 18,
**characterised in that**
the hot forming takes place in a plurality of sub-steps.

20. Method according to one of claims 16 to 19,
**characterised in that**
the product is reheated between the hot forming sub-steps and, if required, solution annealing takes place after the last hot forming sub-step.

21. Method according to one of claims 16 to 20,
**characterised in that**
after the last hot forming sub-step as well as the optional solution annealing, a cold forming step takes place to achieve a tensile strength Rm > 1000 MPa, in particular Rm > 2000 MPa.

22. Use of a material according to one of claims 1 to 15, in particular produced with a method according to one of claims 16 to 21, for systems and system components which are exposed to sulphuric acid corrosion, in particular flue gas desulphurisation systems.

## Revendications

1. Matériau superausténitique composé d'un alliage ayant les éléments
d'alliage suivants, toutes les données étant exprimées en % en poids, ainsi que les impuretés inévitables :
Éléments
| | |
|---|---|
| Carbone (C) | 0,01 - 0,50 |
| Silicium (Si) | < 0,5 |
| Manganèse (Mn) | 0,1 - 5,0 |
| Phosphore(P) | < 0,05 |
| Soufre (S) | < 0,005 |
| Fer (Fe) | fraction |
| Chrome (Cr) | 24,0 - 33,0 |
| Molybdène (Mo) | 2,0 - 5,0 |
| Nickel (Ni) | 12 - 20,0 |
| Vanadium (V) | < 0,5 |
| Tungstène (W) | < 0,5 |
| Cuivre (Cu) | 0,50 - 5,0 |
| Cobalt (Co) | < 5,0 |
| Titane (Ti) | <0,1 |
| Aluminium (Al) | < 0,2 |
| Niobium (Nb) | < 0,1 |
| Bore (B) | < 0,01 |
| Azote (N) | 0,40 - 0,90. |

2. Matériau superausténitique selon la revendication 1,
**caractérisé en ce que** l'alliage est constitué des éléments suivants ainsi que d'impuretés inévitables, toutes les données étant exprimées en % en poids :
Éléments
| | |
|---|---|
| Carbone (C) | 0,01 - 0,30 |
| Silicium (Si) | < 0,5 |
| Manganèse (Mn) | 0,5 - 4,0 |
| Phosphore(P) | < 0,05 |
| Soufre (S) | < 0,005 |
| Fer (Fe) | fraction |
| Chrome (Cr) | 24,0 - 30,0 |
| Molybdène (Mo) | 3,0 - 5,0 |
| Nickel (Ni) | 14,0 - 19,0 |
| Vanadium (V) | < 0,3 |
| Tungstène (W) | <0,1 |
| Cuivre (Cu) | 0,75 - 3,5 |
| Cobalt (Co) | < 0,5 |
| Titane (Ti) | < 0,05 |
| Aluminium (Al) | < 0,1 |
| Niobium (Nb) | < 0,025 |
| Bore (B) | < 0,005 |
| Azote (N) | 0,40 - 0,70 |

3. Matériau superausténitique selon la revendication 1 ou 2,
**caractérisé en ce que** l'alliage est constitué des éléments suivants ainsi que d'impuretés inévitables, toutes les données étant exprimées en % en poids :
Éléments
| | |
|---|---|
| Carbone (C) | 0,01 - 0,10 |
| Silicium (Si) | < 0,5 |
| Manganèse (Mn) | 1,0 - 4,0 |
| Phosphore(P) | < 0,05 |
| Soufre (S) | < 0,005 |
| Fer (Fe) | fraction |
| Chrome (Cr) | 26,0 - 29,0 |
| Molybdène (Mo) | 3,5 - 4,5 |
| Nickel (Ni) | 15,0 - 18,0 |
| Vanadium (V) | Inférieur à la limite de détection |
| Tungstène (W) | Inférieur à la limite de détection |
| Cuivre (Cu) | 1,0 - 2,0 |
| Cobalt (Co) | Inférieur à la limite de détection |
| Titane (Ti) | Inférieur à la limite de détection |
| Aluminium (Al) | < 0,1 |
| Niobium (Nb) | Inférieur à la limite de détection |
| Bore (B) | < 0,005 |
| Azote (N) | 0,45 - 0,60. |

4. Matériau selon l'une quelconque des revendications précédentes,
**caractérisé en ce que**
le matériau est obtenu par traitement métallurgique secondaire de la masse fondue, coulée en lingots, formage à chaud, éventuellement formage à froid et éventuellement traitement mécanique ultérieur.

5. Matériau selon l'une quelconque des revendications précédentes,
**caractérisé en ce que**
la limite d'élasticité R_{p0,2} est >500 MPa.

6. Matériau selon l'une quelconque des revendications précédentes,
**caractérisé en ce que**
la résilience à température ambiante en orientation longitudinale Aᵥ est > 300 J.

7. Matériau selon l'une quelconque des revendications précédentes,
**caractérisé en ce que**
après le formage à froid, le matériau est entièrement austénitique, c'est-à-dire exempt de martensite de déformation.

8. Matériau selon l'une quelconque des revendications précédentes,
**caractérisé en ce que**
le manganèse présente comme valeur limite supérieure 3,0 % ou 3,5 % ou 4,0 % ou 4,5 % ou 5,0 % et comme valeur limite inférieure 0,1 % ou 0,5 % ou 1,0 % ou 2,0 % ou 2,5 %.

9. Matériau selon l'une quelconque des revendications précédentes,
**caractérisé en ce que**
le chrome présente comme valeur limite supérieure 28 % ou 29 % ou 29,8 ou 31,5 % et comme valeur limite inférieure 24,0 ou 25 % ou 26 %.

10. Matériau selon l'une quelconque des revendications précédentes,
**caractérisé en ce que**
le molybdène présente comme valeur limite supérieure 4,4 ou 4,5 ou 4,6 ou 4,7 ou 4,8 ou 4,9 ou 5,0 % % et
comme valeur limite inférieure 2,05 % ou 2,1 % ou 2,2 % ou 2,3 % ou 2,4 % ou 2,5 % ou 3,0 % ou 3,2 % ou 3,3 % ou 3,4 % ou 3,5 %.

11. Matériau selon l'une quelconque des revendications précédentes, **caractérisé en ce que** le nickel présente comme valeur limite supérieure 16,8 % ou 17 ou 18 ou 19 % et comme valeur limite inférieure 12 % ou 13 % ou 14 % ou 15 %.

12. Matériau selon l'une quelconque des revendications précédentes,
**caractérisé en ce que**
l'azote présente comme valeur limite supérieure 0,60 % ou 0,65 % ou 0,70 % ou 0,75 % ou 0,80 % ou 0,85 % ou 0,88 % et comme valeur limite inférieure 0,46 % ou 0,50 % ou 0,55 %.

13. Matériau selon l'une quelconque des revendications précédentes,
**caractérisé en ce que** le cobalt est < 1 % ou < 0,5 % ou < 0,4 % ou < 0,3 % ou <
0,2 % ou < 0,1 % ou en dessous de la limite de détection.

14. Matériau selon l'une quelconque des revendications précédentes, **caractérisé en ce que**
le cuivre présente comme valeur limite supérieure 5,0 % ou 4,5 % ou 4,0 % ou 3,5 % ou 3,0 % ou 2,5 % ou 2 % et comme valeur limite inférieure 0,60 % ou 0,70 % ou 0,80 % ou 0,90 % ou 1,0 % ou 1,1 %.

15. Matériau selon l'une quelconque des revendications précédentes,
**caractérisé en ce que**
le tungstène est < 0,5 % ou < 0,3 % ou < 0,2 % ou < 0,1 % ou en dessous de la limite de détection.

16. Procédé de fabrication d'un matériau selon l'une quelconque des revendications précédentes,
**caractérisé en ce que**
l'alliage est composé des éléments suivants ainsi que des impuretés inévitables, toutes les données étant exprimées en % en poids :
Éléments
| | |
|---|---|
| Carbone (C) | 0,01 - 0,50 |
| Silicium (Si) | < 0,5 |
| Manganèse (Mn) | 0,1 - 5,0 |
| Phosphore(P) | < 0,05 |
| Soufre (S) | < 0,005 |
| Fer (Fe) | fraction |
| Chrome (Cr) | 24,0 - 33,0 |
| Molybdène (Mo) | 2,0 - 5,0 |
| Nickel (Ni) | 12 - 20,0 |
| Vanadium (V) | < 0,5 |
| Tungstène (W) | < 0,5 |
| Cuivre (Cu) | 0,50 - 5,0 |
| Cobalt (Co) | < 5,0 |
| Titane (Ti) | <0,1 |
| Aluminium (Al) | < 0,2 |
| Niobium (Nb) | < 0,1 |
| Bore (B) | < 0,01 |
| Azote (N) | 0,40 - 0,90 |
est fondu puis soumis à un traitement métallurgique secondaire, l'alliage ainsi obtenu est ensuite coulé en lingots et laissé se solidifier, puis directement chauffé et formé à chaud, les produits étant notamment soumis à un nouveau formage à froid suivi d'un usinage mécanique.

17. Procédé de fabrication d'un matériau selon la revendication 16,
**caractérisé en ce que**
l'alliage est constitué des éléments suivants ainsi que d'impuretés inévitables, toutes les données étant exprimées en % en poids :
Éléments
| | |
|---|---|
| Carbone (C) | 0,01 - 0,30 |
| Silicium (Si) | < 0,5 |
| Manganèse (Mn) | 0,5 - 4,0 |
| Phosphore(P) | < 0,05 |
| Soufre (S) | < 0,005 |
| Fer (Fe) | fraction |
| Chrome (Cr) | 24,0 - 30,0 |
| Molybdène (Mo) | 3,0 - 5,0 |
| Nickel (Ni) | 14,0 - 19,0 |
| Vanadium (V) | < 0,3 |
| Tungstène (W) | < 0,1 |
| Cuivre (Cu) | 0,75 - 3,5 |
| Cobalt (Co) | < 0,5 |
| Titane (Ti) | < 0,05 |
| Aluminium (Al) | < 0,1 |
| Niobium (Nb) | < 0,025 |
| Bore (B) | < 0,005 |
| Azote (N) | 0,40 - 0,70 |

18. Procédé de fabrication d'un matériau selon la revendication 16 ou 17, **caractérisé en ce que**
l'alliage est constitué des éléments suivants ainsi que d'impuretés inévitables, toutes les données étant exprimées en % en poids :
Éléments
| | |
|---|---|
| Carbone (C) | 0,01 - 0,10 |
| Silicium (Si) | < 0,5 |
| Manganèse (Mn) | 1,0 - 4,0 |
| Phosphore(P) | < 0,05 |
| Soufre (S) | < 0,005 |
| Fer (Fe) | fraction |
| Chrome (Cr) | 26,0 - 29,0 |
| Molybdène (Mo) | 3,5 - 4,5 |
| Nickel (Ni) | 15,0 - 18,0 |
| Vanadium (V) | Inférieur à la limite de détection |
| Tungstène (W) | Inférieur à la limite de détection |
| Cuivre (Cu) | 1,0 - 2,0 |
| Cobalt (Co) | Inférieur à la limite de détection |
| Titane (Ti) | Inférieur à la limite de détection |
| Aluminium (Al) | < 0,1 |
| Niobium (Nb) | Inférieur à la limite de détection |
| Bore (B) | < 0,005 |
| Azote (N) | 0,45 - 0,60. |

19. Procédé selon l'une quelconque des revendications 16 à 18,
**caractérisé en ce que**
le formage à chaud s'effectue en plusieurs étapes partielles.

20. Procédé selon l'une quelconque des revendications 16 à 19,
**caractérisé en ce que**
le produit est à nouveau chauffé entre les étapes partielles de formage à chaud, et un recuit de mise en solution est effectué si nécessaire après la dernière étape de formage à chaud.

21. Procédé selon l'une quelconque des revendications 16 à 20,
**caractérisé en ce que**
après la dernière étape de formage à chaud ainsi que le recuit de mise en solution optionnel, une étape de formage à froid est effectuée pour obtenir une résistance à la traction Rm > 1000 MPa, en particulier Rm > 2000 MPa.

22. Utilisation d'un matériau selon l'une quelconque des revendications 1 à 15, en particulier fabriqué par un procédé selon l'une quelconque des revendications 16 à 21 pour des installations et des parties d'installations qui sont exposées à une attaque acide sulfurique, en particulier des installations de désulfuration de gaz de fumée.
